# EUROPÄISCHE PATENTSCHRIFT

(11) **EP 0 582 550 B1**
(45) Veröffentlichungstag und Bekanntmachung des Hinweises auf die Patenterteilung: **18.09.1996**
(21) Anmeldenummer: 93810540.0
(22) Anmeldetag: 27.07.1993
(51) Int. Cl.: D06P 1/52, D06P 1/651, D06P 3/16, D06P 3/82, D06M 16/00, D06P 1/647, D06P 1/50, D06P 1/48, D06P 1/46

(54) **Verfahren zum Färben von wollhaltigen Fasermaterialien**
Process for dyeing of wool-containing fibrous materials
Procédé de teinture de matériaux fibreux contenant de la laine

(30) Priorität: 06.08.1992 CH 2463/92
(43) Veröffentlichungstag der Anmeldung: 09.02.1994
(73) Patentinhaber: CIBA-GEIGY AG, 4002 Basel (CH)
(72) Erfinder: Ouziel, Philippe, F-68400 Riedisheim (FR); Kuhn, Martin, Dr., CH-4143 Dornach (CH)

(56) Entgegenhaltungen:
- EP-A- 0 457 155
- DE-A- 1 619 004
- DE-A- 2 424 892
- DE-A- 4 014 202
- FR-A- 1 565 248
- FR-A- 2 240 950
- US-A- 4 639 325
- US-A- 4 983 315

## Beschreibung

Die vorliegende Erfindung betrifft ein Verfahren zum Färben von Wolle oder wollhaltigen Fasermaterialien mit anionischen Farbstoffen.

Es ist bekannt, Wolle oder wollhaltige Fasermaterialien in Gegenwart von Hilfsmitteln zu färben, um so Faserschädigungen entgegenzuwirken, welche insbesondere beim Hochtemperatur-Färben auftreten. Viele der bekannten Hilfsmittel enthalten Formaldehyd oder setzen beim Erhitzen Formaldehyd frei, was toxikologisch nicht unbedenklich ist.

Es wurde nun überraschend ein verbessertes Verfahren zum Färben von wollhaltigen Fasermaterialien gefunden, welches auf der Verwendung einer neuen Klasse von Wollschutzmitteln basiert. Das Verfahren ist besonders zum Hochtemperatur-Färben geeignet.

Gegenstand der vorliegenden Erfindung ist somit ein Verfahren zum Färben von wollhaltigen Fasermaterialien mit anionischen Farbstoffen, welches dadurch gekennzeichnet ist, dass man diese Materialien in Gegenwart eines Wollschutzmittels enthaltend mindestens eine Verbindung der Formel

R-CH₂-CH(OH)-CH₂-Y (I),

worin Y Halogen bedeutet, R für Hydroxy oder einen Rest R*-C(O)-O- steht und R*
(Ia) der Rest einer ethylenisch ungesättigten Mono-, Di- oder Tricarbonsäure, worin im Fall einer Di- oder Tricarbonsäure die verbleibende Carboxylgruppe bzw.
   Carboxylgruppen gegebenenfalls teilweise oder vollständig mit einer Verbindung der Formel

   HO-CH₂-CH(OH)-CH₂-Y (II)

   verestert sind und Y die oben angegebene Bedeutung hat,
(Ib)) der Rest eines Homo- oder Copolymerisats aus ethylenisch ungesättigten Mono-, Di- oder Tricarbonsäurederivaten und gegebenenfalls einem oder mehreren Comonomeren, worin die Carboxylgruppen teilweise oder vollständig mit einer Verbindung der oben angegebenen Formel (II) verestert sind,
(Ic) der Rest eines carboxylgruppenhaltigen, modifizierten Zuckerderivats, worin, sofern dieses mehr als eine Carboxylgruppe aufweist, die verbleibende Carboxylgruppe bzw. Carboxylgruppen gegebenenfalls mit einer Verbindung der oben angegebenen Formel (II) verestert sind, oder
(Id) der Rest einer gesättigten Mono-, Di-, Tri-, Tetra- oder Pentacarbonsäure, worin im Fall einer Di-, Tri-, Tetra- oder Pentacarbonsäure die verbleibende Carboxylgruppe bzw. Carboxylgruppen gegebenenfalls teilweise oder vollständig mit einer Verbindung der oben angebenen Formel (II)
   verestert sind, ist,
   färbt.
Y steht z.B. für Brom und vorzugsweise für Chlor.

Bedeuten R einen Rest R*-C(O)-O- und R* den Rest einer ethylenisch ungesättigten Mono-, Di- oder Tricarbonsäure gemäss (Ia), so kann die erfindungsgemäss verwendete Verbindung z.B. der Formel entsprechen, worin R₁ und R₂ unabhängig voneinander z.B. Wasserstoff, Hydroxy, Halogen, Alkyl, oder eine Gruppe -(CH₂)ₚ-COOB bedeuten, B z.B. für Wasserstoff, den Rest -CH₂-CH(OH)-CH₂Y, Alkyl, eine Gruppe -(CH₂-CH₂-O)ₓ-(CH₂-CH[CH₃]-O)_{y}-R₃ oder für ein Kation steht, p und q unabhängig voneinander je eine Zahl 0 bis 2 bedeuten, x und y unabhängig voneinander je für eine Zahl von 0 bis 250 stehen, wobei die Summe (x + y) ≥1 ist und R₃ unabhängig die Bedeutung von R₁ hat, mit der Massgabe, dass mindestens einer der im Molekül vorhandenen Substituenten B ein Rest -CH₂-CH(OH)-CH₂Y ist und Y die zuvor angegebene Bedeutung hat.

Bei R₁ oder etwaigen anderen Substituenten als Halogen handelt es sich z.B. um Brom, Fluor oder insbesondere um Chlor.

Bei R₁ oder etwaigen anderen Substituenten als Alkyl handelt es sich z.B. um C₁-C₄-Alkyl. Beispiele sind n- oder iso-Propyl, n-, iso-, sec.- oder tert.-Butyl oder, vorzugsweise, Methyl oder Ethyl.
p steht vorzugsweise für die Zahl 0 oder 1.
q bedeutet vorzugsweise die Zahl 0.
R₃ hat vorzugsweise die Bedeutung Wasserstoff oder Alkyl.

Steht B für ein Kation, so kann dies z.B. ein Alkali- oder Erdalkalikation, z.B. Na⁺, K⁺ oder Li⁺, oder ein anorganisches oder quaternäres organisches Ammoniumkation, z.B. NH₄⁺ oder NR₄⁺, worin R gegebenenfalls z.B. durch Hydroxy substituiertes Alkyl ist, sein.

B bedeutet vorzugsweise Wasserstoff, den Rest -CH₂-CH(OH)-CH₂Cl, Methyl, Ethyl, eine Gruppe -(CH₂-CH₂-O)ₓ-(CH₂-CH[CH₃]-O)_{y}-R₃, worin R₃ Wasserstoff, Methyl oder Ethyl ist, oder ein Kation. Besonders bevorzugt steht B für Wasserstoff, ein Kation oder insbesondere für den Rest -CH₂-CH(OH)-CH₂Cl.

Bevorzugte erfindungsgemäss verwendete Carbonsäurederivate gemäss (Ia) sind α,β-ethylenisch ungesättigte Verbindungen der Formel (1), worin q 0 ist, R₁ und R₂ unabhängig voneinander Wasserstoff, Hydroxy, Chlor, Methyl, Ethyl, -COOB oder -CH₂-COOB bedeuten, B Wasserstoff, ein Kation oder den Rest -CH₂-CH(OH)-CH₂Cl darstellt und R₃ unabhängig die Bedeutung von R₁ hat, mit der Massgabe, dass mindestens einer der im Molekül vorhandenen Substituenten B ein Rest -CH₂-CH(OH)-CH₂Y ist.

Beispiele für geeignete Carbonsäurereste R* gemäss (Ia) sind die Reste von (Meth)Acrylsäure, Maleinsäure, Fumarsäure, Itaconsäure, Mesaconsäure, Citraconsäure, Vinylessigsäure, Vinylpropionsäure, Crotonsäure, Aconitsäure, Allylessigsäure, Vinyloxyessigsäure, Allyloxyessigsäure, α,β-Dimethyl(meth)acrylsäure, Methylenmalonsäure, 2-Hydroxy(meth)acrylsäure, 2-Halogeno(meth)acrylsäure, α-Carboxyethylacrylat, Acrylamidoglycolsäure, β-Carboxyethylacrylat, Allyloxy-3-hydroxy-butansäure, Allyloxymalonsäure, Allylbernsteinsäure oder Allylmalonsäure, wobei weitere im Molekül vorhandene Carboxylgruppen jeweils mit einer Verbindung der zuvor angebenen Formel (II) verestert vorliegen können. Besonders bevorzugt steht R* als ethylenisch ungesättigter Carbonsäurerest für den Rest von Acrylsäure, Methacrylsäure, Maleinsäure oder Fumarsäure, wobei eine zweite im Molekül vorhandene Carboxylgruppe gegebenenfalls mit einer Verbindung der zuvor angegebenen Formel (II) verestert ist.

Bedeuten R einen Rest R*-C(O)-O- und R* den Rest eines Homo- oder Copolymerisats gemäss (Ib), so steht R* z.B. für den Rest eines Homo- oder Copolymerisats, welches aus einer oder mehreren der zuvor genannten α,β-ungesättigten Carbonsäurederivate und gegebenenenfalls einem oder mehreren copolymerisierbaren monoethylenisch ungesättigten Monomeren aufgebaut und teilweise oder vollständig mit einer Verbindung der zuvor angegebenen Formel (II) verestert ist.

Geeignete copolymerisierbare monoethylenisch ungesättigte Monomere sind z.B. Ester, Amide oder Nitrile von ungesättigten Carbonsäuren, z.B. Acrylsäuremethyl- oder ethylester, Methacrylsäuremethyl- oder ethylester, Hydroxyethyl(meth)acrylat, Hydroxypropyl(meth)acrylate, Hydroxybutyl(meth)acrylate, Dimethylaminoethyl(meth)-acrylat, Diethylaminoethyl(meth)acrylat, Acrylamid, Methacrylamid, N-Alkyl-(meth)acrylamide, Acrylnitril oder Methacrylnitril. Eine weitere Gruppe von geeigneten Comonomeren umfasst Sulfonsäuregruppen oder Phosphonsäuregruppe enthaltende Monomere, z.B. (Meth)Allylsulfonsäure, Vinylsulfonsäure, 3-Allyloxy-2-hydroxypropansulfonsäure, Styrolsulfonsäure, Acrylamidomethansulfonsäure, 3-Sulfopropyl(meth)acrylate, 3-Sulfopropylitaconate, 2-Acrylamido-2-methylpropansulfonsäure, Vinylphosphonat, Allylphosphonat und Acrylamidomethylpropanphosphonsäure. Ausserdem eignen sich als Monomere N-Vinylpyrrolidon, N-Vinylcaprolactam, N-Vinylformamid, N-Vinyl-N-methylformamid, N-Vinylacetamid, N-Vinyl-N-methylacetamid, N-Vinylimidazol, N-Vinylmethylimidazol, N-Vinyl-2-methylimidazol, N-Vinylimidazolin, Methylvinylketon, Vinylacetat, Vinylpropionat, Vinylbutyrat, Styrol, Olefine mit z.B. 2 bis 10 C-Atomen wie Ethylen, Propylen, Isobutylen, Hexen, Diisobuten und Vinylalkylether wie Metylvinylether, Ethylvinylether, Dimethoxyethylen, n-Butylvinylether, Isobutylvinylether, Hexylvinylether oder Octylvinylether, sowie Mischungen der genannten Monomere.

Die R* zugrunde liegenden Homo- und Copolymerisate weisen vorzugsweise ein Molekulargewicht von 100 bis 1000000, besonders bevorzugt von 500 bis 50000 und insbesondere bevorzugt von 500 bis 5000, auf.

Bei den erfindungsgemäss verwendeten Homo- oder Copolymerisaten gemäss (Ib) handelt es sich z.B. um Polymere enthaltend Strukturelemente der Formel worin B und q unabhängig je die zuvor angegebene Bedeutung haben und R₄ und R₅ unabhängig voneinander je die Bedeutung von R₁ haben, und gegebenenfalls
Strukturelemente der Formel worin A der Rest eines der zuvor genannten copolymerisierbaren monoethylenisch ungesättigten Monomere ist.

Hierbei gelten für B die zuvor angegebenen Bedeutungen und Bevorzugungen und für R₄ und R₅ unabhängig die zuvor für R₁ angegebenen Bedeutungen und Bevorzugungen; q steht bevorzugt für die Zahl 0.

Bevorzugt sind Homo- und Copolymerisate aus Mono-, Di- oder Tricarbonsäurederivaten und gegebenenfalls einem oder mehreren Comonomeren, worin 5-100 %, vorzugsweise 10-85% und besonders bevorzugt 10-40 % der vorhandenen Carboxylgruppen in Form des 2-Hydroxy-3-chlorpropylesters und die verbleibenden Carboxylgruppen in Form eines C₁-C₄-Alkylesters oder, vorzugsweise, in Form der freien Säure oder eines ihrer Salze vorliegen. Insbesondere bevorzugt sind Homo- oder Copolymerisate auf der Basis von Acrylsäure oder Maleinsäure.

Bedeuten R einen Rest der Formel R*-C(O)-O- und R* den Rest eines modifizierten Zuckerderivats gemäss (Ic), so steht R* z.B. für den Rest eines carboxylgruppenhaltigen Mono-, Di-, Tri-, Oligo- oder Polysaccharids. Beispiele für solche Saccharide sind Carboxymethylcellulose, Carboxymethylstärke, oxidierte Zuckerderivate, Umsetzungsprodukte eines Kohlehydratmaterials mit einer α,β-ungesättigten Dicarbonsäure, wie sie z.B. aus der DE-A 2,439,155 bekannt sind, oder Alkylmono- und Alkylpolyglucosidethercarboxylate, wie sie z.B. aus der EP-A 0 457 155 bekannt sind; die genannten Saccharide sind hierbei jeweils teilweise oder vollständig mit einer Verbindung der zuvor angegebenen Formel (II) verestert.

Bedeuten R einen Rest R*-C(O)-O- und R* den Rest einer gesättigten Carbonsäure gemäss (Id), so weist die zugrunde liegende Carbonsäure z.B. ein Molekulargewicht von 46 bis 50000 und vorzugsweise 60 bis 5000 auf.

Beispiele für gesättigte Carbonsäuren, die dem Rest R* zugrunde liegen können, sind z.B. gesättigte C₁-C₂₀-Mono- oder Dicarbonsäuren wie z.B. Essigsäure, Propionsäure oder Bernsteinsäure, Isoderindiessigsäure, Nitrilotriessigsäure, Ethylendiamintriessigsäure, Diethylentriaminpentaessigsäure, Hydroxyethylendiaminotriessigsäure, Hydroxycarbonsäuren, z.B. Aepfelsäure, Citronensäure, Hydroxycitronensäure, Milchsäure, Tartronsäure, Weinsäure, Aminosäurederivate, z.B. Asparaginsäure, β-Alanin, Glutaminsäure, Polyasparaginsäure, Hydroxyiminodibernsteinsäure oder deren Derivate, wie sie z.B. in der US-A 4 983 315 beschrieben sind, Oligo- oder Polyglycerinethercarboxylate, wie sie z.B. aus der DE-A 4 014 202 bekannt sind, oder Glycerinderivate, wie sie z.B. aus der US-A 4 639 325 bekannt sind.

R* steht als Rest einer gesättigten Carbonsäure bevorzugt für den Rest einer C₂-C₁₀-Mono- oder Dicarbonsäure, C₂-C₁₀-Hydroxycarbonsäure oder Hydroxyiminodibernsteinsäure und besonders bevorzugt für den Rest einer gesättigten C₂-C₄-Mono- oder Dicarbonsäure oder C₃-C₆-Hydroxycarbonsäure.

Die Diole der Formel

HO CH₂ - CH(OH) - CH₂Y,

die ethylenisch ungesättigten Mono-, Di- oder Tricarbonsäurederivate gemäss (Ia) sowie die Polymere gemäss (Ib) sind z.B. aus DE-OS 2,424,892 bekannt oder können nach an sich bekannten Methoden erhalten werden.

Die Polymere gemäss (Ib) können z.B. durch (Co)Polymerisieren der entsprechenden Monomere, die z.B. der zuvor angegebenen Formel (1) entsprechen, in an sich bekannter Weise erhalten werden. Gegebenenfalls werden die Monomere der Formel (1) mit weiteren Monomeren, z.B. solchen, die dem Rest A zugrunde liegen, copolymerisiert.

Die Polymere gemäss (Ib) können vorteilhaft erhalten werden, indem man ein Homo- oder Copolymerisat enthaltend z.B. Strukturelemente der Formel und gegebenenfalls Strukturelemente der Formel worin für R₄, R₅, A und q jeweils die zuvor angegebenen Bedeutungen und Bevorzugungen gelten und X für Wasserstoff oder ein Kation steht, mit einem Epihalogenohydrin, vorzugsweise Epibromhydrin oder insbesondere Epichlorhydrin, in Gegenwart eines Katalysators umsetzt. Als Katalysator verwendet man tertiäre Amine, quaternären Ammoniumsalze oder, bevorzugt, Metallsalze wie NaCl, KCl und LiCl. Man führt die Reaktion z.B. im wässrigen Medium oder in einem aus Wasser und einem organischen Lösungsmittel bestehenden Medium aus und verwendet Temperaturen von z.B. 50-100°C und vorzugsweise 70-90°C. Vorzugsweise verwendet man für die Reaktion ein (Co)Polymerisat aus einer oder mehreren der zuvor genannten ethylenisch ungesättigten Mono-, Di- oder Tricarbonsäuren und gegebenenfalls einem oder mehreren Comonomeren ohne freie Säurefunktion, und setzt dieses mit einem Epihalogenohydrin um; hierbei ist der Einsatz eines Ueberschusses an Epihalogenohydrin bevorzugt, jedoch kann durch Variierung der molaren Mengen der Veresterungsgrad beeinflusst werden. Das bei der Reaktion entstehende Dihalogenopropanol und 3-Halogeno-1,2-dihydroxypropan kann in üblicher Weise, z.B. durch azeotrope Destillation, abgetrennt werden; es ist jedoch bevorzugt, das nach der destillativen Entfernung des Dihalogenopropanols erhaltene Gemisch aus Polymer gemäss (Ib) und Diol der Formel (I), worin R Hydroxy ist, nach entsprechender Aufarbeitung und/oder Formulierung direkt als Wollschutzmittel zu verwenden.

Die modifizierten Zuckerderivate gemäss (Ic) können analog zu den Polymeren gemäss (Ib) durch Umsetzung der bekannten carboxylgruppenhaltigen modifizierten Zuckerderivate mit einem Epihalogenohydrin erhalten werden.

Die Carbonsäurederivate gemäss (Id) können analog zu den Verbindungen gemäss (Ia) erhalten werden.

Die erfindungsgemäss eingesetzten Wollschutzmittel können eine oder mehrere der Verbindungen der Formel (I) enthalten. Bevorzugte Ausführungsformen der vorliegenden Erfindung betreffen
(aI) die Verwendung eines Wollschutzmittels enthaltend als alleinige Wirksubstanz das Diol der Formel HO-CH₂-CH(OH)-CH₂Cl;
(aII) die Verwendung eines Wollschutzmittels enthaltend eine oder mehrere Verbindungen der zuvor angegebenen Formel (1), worin B für den Rest -CH₂-CH(OH)-CH₂Cl steht, als Wirksubstanz;
(aIII) die Verwendung eines Wollschutzmittels enthaltend ein Homo- oder Copolymer, welches aus Strukturelementen der zuvor angegebenen Formel (2) und gegebenenfalls Strukturelementen der Formel (3) aufgebaut ist, und worin 5-100 %, vorzugsweise 10-85% und besonders bevorzugt 10-40 % der vorhandenen Carboxylgruppen in Form des 2-Hydroxy-3-chlorpropylesters und die verbleibenden Carboxylgruppen in Form eines C₁-C₄-Alkylesters oder in Form der freien Säure oder eines ihrer Salze vorliegen, als Wirksubstanz;
(aIV) die Verwendung eines Wollschutzmittels enthaltend ein Gemisch aus dem Diol der Formel HO-CH₂-CH(OH)-CH₂Cl und einem Homo- oder Copolymerisat enthaltend Strukturelemente der Formel (2), worin B den Rest -CH₂-CH(OH)-CH₂Cl bedeutet;
(aV) die Verwendung eines Wollschutzmittels enthaltend ein Gemisch aus dem Diol der Formel HO-CH₂-CH(OH)-CH₂Cl und einer Verbindung der zuvor angegebenen Formel (I), worin Y Chlor ist, R für einen Rest R*-C(O)-O- steht und R* den Rest einer gesättigten C₂-C₄-Mono- oder Dicarbonsäure bedeutet.

Eine weitere bevorzugte Ausführungsform der vorliegenden Erfindung betrifft die Verwendung eines Wollschutzmittels enthaltend ein Diol der Formel

HO-CH₂-CH(OH)-CH₂Y (II),

worin Y die zuvor angegebene Bedeutung hat und insbesondere für Chlor steht, und weitere Verbindungen, die keinen Rest der Formel -O-CH₂-CH(OH)-CH₂-Y aufweisen. Als solche Verbindungen ohne Rest -O-CH₂-CH(OH)-CH₂-Y seien z.B. genannt
(a) ethylenisch ungesättigte Mono-, Di- oder Tricarbonsäurederivate,
(b) Homo- oder Copolymerisate aus ethylenisch ungesättigten Mono-, Di- oder Tricarbonsäurederivaten und gegebenenfalls einem oder mehreren Comonomeren,
(c) carboxylgruppenhaltige, modifizierte Zuckerderivate,
(d) gesättigte Mono-, Di-, Tri-, Tetra- oder Pentacarbonsäurederivate oder
(e) Salze von Mineralsäuren.

Geeignete ethylenisch ungesättigte Carbonsäurederivate gemäss (a) entsprechen z.B. der zuvor angegebenen Formel (1), worin B Wasserstoff, Alkyl, eine Gruppe -(CH₂-CH₂-O)ₓ-(CH₂-CH[CH₃]-O)_{y}-R₃ oder ein Kation bedeutet und R₁, R₂, R₃, p, q, x und y jeweils die zuvor angegebene Bedeutung haben.

Beispiele für bevorzugte Carbonsäurederivate gemäss (a) sind Itaconsäure, Mesaconsäure, Citraconsäure, Vinylessigsäure, Vinylpropionsäure, Crotonsäure, Aconitsäure, Allylessigsäure, Vinyloxyessigsäure, Allyloxyessigsäure, α,β-Dimethyl(meth)acrylsäure, Methylenmalonsäure, 2-Hydroxy(meth)acrylsäure, 2-Halogeno(meth)acrylsäure, α-Carboxyethylacrylat, Acrylamidoglycolsäure, β-Carboxyethylacrylat, Allyloxy-3-hydroxy-butansäure, Allyloxymalonsäure, Allylbernsteinsäure, Allylmalonsäure oder insbesondere Acrylsäure, Methacrylsäure, Maleinsäure oder Fumarsäure.

Beispiele für geeignete Homo- oder Copolymerisate gemäss (b) sind Homo- oder Copolymerisate, die aus einem oder mehreren der oben genannten α,β-ungesättigten Carbonsäurederivate und gegebenenfalls einem oder mehreren der zuvor genannten copolymerisierbaren monoethylenisch ungesättigten Monomere aufgebaut sind. Bevorzugt sind hierbei Homo- oder Copolymere auf Basis von (Meth)acrylsäure oder Maleinsäure mit einem Molekulargewicht von z.B. 500 bis 5000.

Beispiele für modifizierte Zuckerderivats gemäss (c) sind Carboxymethylcellulose, Carboxymethylstärke, oxidierte Zuckerderivate, Umsetzungsprodukte aus einem Kohlehydratmaterial, einer α,β-ungesättigten Dicarbonsäure und einem Erdalkalimetallhydroxid, wie sie z.B. aus der DE-A 2,439,155 bekannt sind, oder Alkylmono- und Alkylpolyglucosidethercarboxylate, wie sie z.B. aus der EP-A 0 457 155 bekannt sind.

Beispiele für geeignete gesättigte Carbonsäurederivate gemäss (d) sind gesättigte C₁-C₂₀-Mono- oder Dicarbonsäuren wie z.B. Essigsäure, Propionsäure oder Bernsteinsäure, Isoderindiessigsäure, Nitrilotriessigsäure, Ethylendiamintriessigsäure, Diethylentriaminpentaessigsäure, Hydroxyethylendiaminotriessigsäure, Hydroxycarbonsäuren, z.B. Aepfelsäure, Citronensäure, Hydroxycitronensäure, Milchsäure, Tartronsäure, Weinsäure, Aminosäurederivate, z.B. Asparaginsäure, β-Alanin, Glutaminsäure, Polyasparaginsäure, Hydroxyiminodibernsteinsäure oder deren Derivate, wie sie z.B. in der US-A 4 983 315 beschrieben sind, Oligo- oder Polyglycerinethercarboxylate, wie sie z.B. aus der DE-A 4 014 202 bekannt sind, oder Glycerinderivate, wie sie z.B. aus der US-A 4 639 325 bekannt sind, sowie deren Salze.

Man verwendet als gesättigte Carbonsäurederivate (d) bevorzugt gesättigte C₂-C₁₀-Mono- oder Dicarbonsäuren, C₂-C₁₀-Hydroxycarbonsäuren oder Hydroxyiminodibernsteinsäure, sowie deren Erdalkalimetall-, Alkalimetall- oder Ammoniumsalze und insbesondere bevorzugt eine C₂-C₄-Mono- oder Dicarbonsäure oder eine C₃-C₅-Hydroxycarbonsäure. Beispiele für insbesondere bevorzugte Carbonsäurederivate (d) sind Aepfelsäure, Citronensäure, Milchsäure, Weinsäure, Essigsäure, Propionsäure oder Bernsteinsäure.

Beispiele für geeignete Salze von Mineralsäuren (e) sind Erdalkali-, Alkali- oder Ammoniumsalze von Mineralsäuren wie z.B. Salzsäure, Schwefelsäure, Salpetersäure oder Phosphorsäure. Man verwendet vorzugsweise Alkalimetallsalze der Salzsäure, Schwefelsäure oder Phosphorsäure, z.B. Natrium-, Kalium- oder Lithiumchlorid, -sulfat oder -phosphat.

Insbesondere bevorzugte Ausführungsformen der vorliegenden Erfindung betreffen
(bI) die Verwendung eines Wollschutzmittels enthaltend das Diol der Formel

   HO-CH₂-CH(OH)-CH₂Cl

   und eine C₂-C₁₀-Hydroxycarbonsäure;
(bII) die Verwendung eines Wollschutzmittels enthaltend das Diol der Formel

   HO-CH₂-CH(OH)-CH₂Cl

   und eine gesättigte C₂-C₁₀-Mono- oder Dicarbonsäure;
(bIII) die Verwendung eines Wollschutzmittels enthaltend das Diol der Formel

   HO-CH₂-CH(OH)-CH₂Cl

   und Acrylsäure, Methacrylsäure, Maleinsäure oder Fumarsäure;
(bIV) die Verwendung eines Wollschutzmittels enthaltend das Diol der Formel

   HO-CH₂-CH(OH)-CH₂Cl

   und ein Homo- oder Copolymerisat enthaltend Strukturelemente der zuvor angegebenen Formel (2), worin B Wasserstoff oder ein Kation bedeutet;
(bV) die Verwendung eines Wollschutzmittels enthaltend das Diol der Formel

   HO-CH₂-CH(OH)-CH₂Cl

   und ein Homo- oder Copolymer auf der Basis von (Meth)acrylsäure oder Maleinsäure mit einem Molekulargewicht von 500 bis 5000;
(bVI) die Verwendung eines Wollschutzmittels enthaltend das Diol der Formel

   HO-CH₂-CH(OH)-CH₂Cl

   und ein Erdalkali-, Alkali- oder Ammoniumsalz der Salzsäure, Schwefelsäure oder Phosphorsäure.

Verwendet man als Wollschutzmittel ein Gemisch aus einem Diol der Formel (II) und weiteren Verbindungen z.B. ein Gemisch gemäss (aIV), (aV) oder (bI) - (bVI), so werden die Komponenten vorteilhaft in einem Gewichtsverhältnis Diol:übrige Verbindungen von 5:95 bis 80:20, vorzugsweise 5:95 bis 50:50, insbesondere bevorzugt 5:95 bis 30:70 und besonders bevorzugt von 10:90 bis 30:70, eingesetzt.

Vorzugsweise verwendet man als Wollschutzmittel eine wässrige Lösung enthaltend ≤ 10 Gew.-% , insbesondere 5 - 10 Gew.-%, eines Diols der Formel (II) und gegebenenfalls 30 bis 50 Gew.-%, jeweils bezogen auf die gesamte Formulierung, einer weiteren Verbindung z.B. gemäss (aIV), (aV) oder (bI) - (bVI).

Man geht im allgemeinen so vor, dass man das wollhaltige Fasermaterial in Gegenwart von z.B. 0,5 bis 10 Gew.-%, vorzugsweise 1 bis 6 Gew.-%, bezogen auf das Gewicht des Färbeguts, einer oder mehrerer erfindungsgemässer Verbindungen der Formel (I) färbt.

Eine bevorzugte Ausführungsform der vorliegenden Erfindung betrifft ein Verfahren zum Färben von wollhaltigen Fasermaterialien mit anionischen Farbstoffen, welches dadurch gekennzeichnet ist, dass man diese Materialien in Gegenwart von 0,5 bis 10 Gew.-%, bezogen auf das Gewicht des Färbeguts, eines Wollschutzmittels enthaltend das Diol der Formel

HO -CH₂ CH(OH) - CH₂Cl

färbt.

Eine weitere bevorzugte Ausführungsform der vorliegenden Erfindung betrifft ein Verfahren zum Färben von wollhaltigen Fasermaterialien mit anionischen Farbstoffen, welches dadurch gekennzeichnet ist, dass man diese Materialien in Gegenwart von 0,5 bis 10 Gew.-%, bezogen auf das Gewicht des Färbeguts, eines Wollschutzmittels enthaltend das Diol der Formel

HO -CH₂ CH(OH) - CH₂Cl

und ein Homo- oder Copolymerisat enthaltend Strukturelemente der zuvor angegebenen Formel (2), worin B Wasserstoff oder ein Kation und R₄ und R₅ unabhängig voneinander Wasserstoff, Hydroxy, Cyano, Halogen oder C₁-C₄-Alkyl bedeuten und q für die Zahl 0 steht, im Gewichtsverhältnis von Diol: Polymer 5:95 bis 30:70 und vorzugsweise 10:90 bis 30:70 färbt.

Eine besonders bevorzugte Ausführungsform der vorliegenden Erfindung betrifft ein Verfahren zum Färben von wollhaltigen Fasermaterialien mit anionischen Farbstoffen, welches dadurch gekennzeichnet ist, dass man diese Materialien in Gegenwart von 0,5 bis 10 Gew.-%, bezogen auf das Gewicht des Färbeguts, eines Wollschutzmittels enthaltend das Diol der Formel

HO -CH₂ CH(OH) - CH₂Cl

und ein Homo- oder Copolymerisat enthaltend Strukturelemente der zuvor angegebenen Formel (2), worin B ein Rest -CH₂-CH(OH)-CH₂Cl, R₄ und R₅ unabhängig voneinander Wasserstoff, Hydroxy, Cyano, Halogen, C₁-C₄-Alkyl oder -C(O)O-CH₂-CH(OH)-CH₂Cl bedeuten und q für die Zahl 0 steht, im Gewichtsverhältnis Diol : Polymer von 5:95 bis 30:70 und vorzugsweise 10:90 bis 30:70 färbt.

Eine insbesondere bevorzugte Ausführungsform der vorliegenden Erfindung betrifft ein Verfahren zum Färben von wollhaltigen Fasermaterialien mit anionischen Farbstoffen, welches dadurch gekennzeichnet ist, dass man diese Materialien in Gegenwart von 0,5 bis 10 Gew.-%, bezogen auf das Gewicht des Färbeguts, eines Wollschutzmittels enthaltend das Diol der Formel

HO -CH₂ CH(OH) - CH₂Cl

und eine C₂-C₁₀-Hydroxycarbonsäure, eine gesättigte C₂-C₁₀-Mono- oder Dicarbonsäure oder ein Erdalkali-, Alkali- oder Ammoniumsalz der Salzsäure, Schwefelsäure oder Phosphorsäure im Gewichtsverhältnis Diol : Hydroxycarbonsäure, Carbonsäure oder Mineralsalz von 5:95 bis 30:70 und vorzugsweise 10:90 bis 30:70 färbt.

Bei dem wollhaltigen Fasermaterial kann es sich um Wolle allein oder um Mischungen aus z.B. Wolle/Polyamid oder Wolle/Polyester handeln. Dabei werden Gemische aus Wolle und synthetischem Polyamid vorzugsweise mit anionischen Farbstoffen und Gemische aus Wolle und Polyesterfasern vorzugsweise mit Dispersions- und anionischen Farbstoffen gefärbt. Geeignete anionische Farbstoffe und Dispersionsfarbstoffe sind dem Fachmann bekannt.

Das Fasermaterial kann in den verschiedensten Verarbeitungsstadien vorliegen, z.B. in Form von Garnen, Flocken, Kammzug, Maschenware, wie Strickware oder Gewirke, als Faservliesstoff oder vorzugsweise als Gewebe.

Bei den Mischfasermaterialien handelt es sich vorzugsweise um Fasermischungen aus Wolle und Polyester, die in der Regel in einem Teilverhältnis von 20 bis 50 Gewichtsteilen Wolle zu 80-50 Gewichtsteilen Polyester vorliegen. Die für das Verfahren bevorzugten Fasermischungen enthalten 45 Teile Wolle und 55 Teile Polyesterfasern.

Das Flottenverhältnis kann beim erfindungsgemässen Verfahren innerhalb eines weiten Bereiches gewählt werden; es beträgt z.B. 1:1 bis 1:100 und vorzugsweise 1:10 bis 1:50.

Das Färbebad kann neben dem Farbstoff, Wasser und dem Wollhilfsmittel weitere übliche Zusätze enthalten. Zu erwähnen sind z.B. Mineralsäuren, organische Säuren und/oder deren Salze, die der Einstellung des pH-Werts des Färbebads dienen, weiterhin Elektrolyte, Egalisier-, Netz- und Entschäumungsmittel sowie, falls es sich um das Färben von Wolle/Polyester-Gemischen handelt, Carrier und/oder Dispergiermittel.

Das Färbebad weist einen pH-Wert von z.B. 4 bis 6,5 und vorzugsweise von 5,2 bis 5,8 auf. Das erfindungsgemässe Verfahren wird im allgemeinen bei einer Temperatur von z.B. 60 bis 130°C durchgeführt.

Wenn das zu färbende Material Wolle allein ist, erfolgt die Färbung zweckmässig nach dem Ausziehverfahren, z.B. bei einer Temperatur im Bereich 60 bis 106°C, vorzugsweise 95 bis 98°C. Die Färbedauer kann in Abhängigkeit von den Erfordernissen variieren, beträgt jedoch vorzugsweise 60-120 Minuten.

Die Färbungen der Polyester/Wolle-Mischfasermaterialien erfolgen mit Vorteil einbadig aus wässriger Flotte nach dem Ausziehverfahren. Man färbt vorzugsweise nach dem sogenannten Hochtemperaturverfahren in geschlossenen, druckbeständigen Apparaturen bei Temperaturen von über 100°C, zweckmässig zwischen 110 und 125°C und vorzugsweise bei 118-120°C und gegebenenfalls unter Druck.

Die Mischfasermaterialien können auch nach dem üblichen Carrier-Färbeverfahren bei Temperaturen unter 106°C, z.B. im Temperaturbereich von 75 bis 98°C in Gegenwart eines oder mehrerer Carrier gefärbt werden.

Das Färben der Polyester/Wolle-Mischfasermaterialien kann so durchgeführt werden, dass man das Färbegut zuerst mit dem Wollschutzmittel und gegebenenfalls dem Carrier behandelt und anschliessend färbt. Man kann auch so vorgehen, dass man das Färbegut gleichzeitig mit dem Wollschutzmittel, den Farbstoffen und gegebenenfalls Hilfsmitteln behandelt. Vorzugsweise geht man mit dem Textilmischfasermaterial in eine Flotte ein, die das Wollschutzmittel und gegebenenfalls weitere übliche Hilfsmittel enthält und eine Temperatur von 40-50°C aufweist, und behandelt das Material 5 bis 15 Minuten bei dieser Temperatur. Danach erhöht man die Temperatur auf ca. 60 bis 70°C, gibt den Farbstoff zu, erhitzt langsam auf die Färbetemperatur und färbt dann ca. 20 bis 60, vorzugsweise 30 bis 45 Minuten, bei dieser Temperatur. Am Schluss wird die Flotte auf etwa 60°C abgekühlt und das gefärbte Material wie üblich aufgearbeitet.

Mittels des erfindungsgemässen Verfahrens ist es möglich, Wolle oder insbesondere Wolle/Polyester-Fasergemische bei hoher Temperatur unter einwandfreiem Schutz des Wollanteils, d.h. unter Erhaltung der wichtigen, fasertechnologischen Eigenschaften der Wolle, wie Reissfestigkeit, Berstbeständigkeit und Dehnung, zu färben. Hervorzuheben ist weiterhin, dass der Polyesteranteil bei Mischgeweben keine Angilbung zeigt.

Die folgenden Beispiele veranschaulichen die Erfindung. Teile bedeuten Gewichtsteile, Prozente Gewichtsprozente.

### Herstellung der Homo- und Copolymerisate

Beispiel 1: In einem Sulfierkolben werden 87,5 Teile hydrolisiertes Polymaleinsäureanhydrid (0,5 COOH-Aequivalente, Molgewicht 500-2000, z.B. Belclene® 200), 80 Teile Wasser und 3 Teile NaCl vorgelegt. Nach Zugabe von 31 Teilen Epichlorhydrin erhitzt man ca. 1 Stunde auf 80-85°C, lässt auf Raumtemperatur abkühlen und neutralisiert das Reaktionsgemisch durch Zugabe von Natriumhydroxidlösung (pH ca.6,8). Ueberschüssiges Epichlorhydrin und während der Reaktion gebildetes Dichlorpropanol werden anschliessend azeotrop abdestilliert. Es wird auf eine Trockengehaltskonzentration von 50 % eingestellt und das Produkt ist ein Gemisch aus 35% Polymer, 15% 3-Chlor-1,2-propandiol und 50% Wasser.

Beispiel 2: In einem geeigneten Reaktionsgefäss werden 107 Teile eines Terpolymers aus Acrylester, Vinylacetat und Maleinsäureanhydrid (0,6 COOH-Aequivalente, z.B. Belclene® 283), 90 Teile Wasser und 4 Teile NaCl vorgelegt. Nach Zugabe von 90 Teilen Epichlorhydrin erhitzt man ca. 1 Stunde auf 80-85°C, lässt auf Raumtemperatur abkühlen und neutralisiert das Reaktionsgemisch durch Zugabe von Natriumhydroxidlösung (pH ca.6,8). Ueberschüssiges Epichlorhydrin und während der Reaktion gebildetes Dichlorpropanol werden anschliessend azeotrop abdestilliert. Das Produkt wird so eingestellt, dass es 25% Polymer, 25% 3-Chlor-1,2-propandiol und 50% Wasser enthält.

Beispiel 3: In einem geeigneten Reaktionsgefäss werden 41,6 Teile eines Copolymers aus Acrylsäure und Maleinsäure (0,3 Säure-Aequivalente, z.B. Sokalan® 12 S), 10 Teile Wasser und 1,8 Teile NaCl vorgelegt. Nach Zugabe von 39,3 Teilen Epichlorhydrin erhitzt man ca. 90 Minuten auf 80-85°C, lässt auf Raumtemperatur abkühlen und neutralisiert das Reaktionsgemisch durch Zugabe von Natriumhydroxidlösung (pH ca.6,8). Ueberschüssiges Epichlorhydrin und während der Reaktion gebildetes Dichlorpropanol werden anschliessend azeotrop abdestilliert. Das Produkt wird so eingestellt, dass es 35% Polymer, 15% 3-Chlor-1,2-propandiol und 50% Wasser enthält.

Beispiel 4: Man verfährt wie im Beispiel 1 beschrieben, verwendet jedoch als Polymer ein Copolymer aus Acrylsäure und Maleinsäure (Molgewicht ca. 50000, z.B. Sokalan® CP 7), und fällt das nach der Umsetzung mit Epichlorhydrin erhaltene polymere Produkt in Ethanol aus und isoliert es. Es handelt sich um ein Polycarbonsäurederivat, worin 30% der vorhandenen Carboxylgruppen in Form des 2-Hydroxy-3-chlorpropylesters und die verbleibenden 70% in Form der freien Säure bzw. deren Natriumsalz vorliegen.

Beispiel 5: Es wird eine 40%ige Lösung eines Terpolymers aus Acrylester, Vinylacetat und Maleinsäureanhydrid (0,6 COOH-Aequivalente, z.B. Belclene® 283) hergestellt und diese mit Natriumhydroxidlösung in etwa neutralisiert (pH ca. 6,8). 85 Teile dieser Polymerlösung werden mit 15 Teilen einer wässrigen Lösung enthaltend 40 Gew.-% 3-Chlor-1,2-propandiol gemischt und homogen gerührt.

Beispiel 6: In einem Sulfierkolben werden 890,4 g eines oxidierten Oligosaccharids (0,8 COOH-Aequivalente, Molekulargewicht 500-3000) durch Zugabe von 800 ml 1N Salzsäure auf pH 1,1 gebracht. Nach der Zugabe von 162,8 g Epichlorhydrin erhitzt man so lange auf 80 - 85°C, bis ca. 90 % der Carboxylgruppen ausreagiert haben (ca. 2 Stunden), lässt dann auf Raumtemperatur abkühlen und neutralisiert das Reaktionsgemisch. Anschliessend werden überschüssiges Epichlorhydrin und während der Reaktion gebildetes Dichlorpropanol azeotrop abdestilliert und die verbleibende Lösung so eingestellt, dass sie 34 Gew.-% Zuckerderivat, 16 Gew.-% 3-Chlor-1,2-propandiol und 50 Gew.-% Wasser enthält.

Beispiel 7: 80 Teile einer 15 %igen wässrigen Carboxymethylstärke-Lösung (Brookfield-Viskosität einer 10%igen Lösung bei 85°C ca. 60 Cps mit Spindel 1, z.B. Emsize® 60 der Firma Emsland-Stärke) werden mit 20 Teilen einer 15 %igen wässrigen 3-Chlor-1,2-propandiol-Lösung gemischt.

Beispiel 8: 80 Teile einer 50%igen wässrigen Lösung der Verbindung der Formel CH₂(COOH)-CH(COOH)-O-CH₂-CH[O-CH(COOH)-CH₂-COOH]-CH₂-O-CH(COOH)-CH₂-COOH mit pH 8 (Herstellung gemäss US-A 4 639 325) werden mit 20 Teilen einer 50%igen wässrigen 3-Chlor-1,2-propandiol-Lösung homogen gemischt.

Beispiel 9: 85 Teile einer 50%igen wässrigen Lösung der Verbindung der Formel CH₂(COOH)-CH(COOH)-NH-CO-CH₂-NH-CH(COOH)-CH₂(COOH) mit pH 7 (Herstellung gemäss US-A 4 983 315) werden mit 15 Teilen einer wässrigen 50%igen 3-Chlor-1,2-propandiol-Lösung homogen gemischt.

Beispiel 10: 85 Teile einer 50%igen Essigsäurelösung mit pH 3 werden mit 15 Teilen einer 50%igen wässrigen 3-Chlor-1,2-propandiol-Lösung homogen gemischt.

Beispiel 11: 75 Teile einer 30%igen Bernsteinsäurelösung mit pH 5,5 werden mit 25 Teilen einer 30%igen wässrigen 3-Chlor-1,2-propandiol-Lösung homogen gemischt.

Beispiel 12: 85 Teile einer 50%igen Aepfelsäurelösung mit pH 6 werden mit 15 Teilen einer 50%igen wässrigen 3-Chlor-1,2-propandiol-Lösung homogen gemischt.

Beispiel 13: 82 Teile einer 50%igen Milchsäurelösung mit pH 4 werden mit 18 Teilen einer 50%igen wässrigen 3-Chlor-1,2-propandiol-Lösung homogen gemischt.

Beispiel 14: 85 Teile einer 50%igen N-(1,2-Dicarboxy-2-hydroxyethyl)asparaginsäurelösung mit pH 6,5 werden mit 15 Teilen einer 50%igen wässrigen 3-Chlor-1,2-propandiol-Lösung homogen gemischt.

Beispiel 15: 80 Teile einer 50%igen Polyasparaginsäurelösung (Molekulargewicht ca. 3000) mit pH 6,5 werden mit 20 Teilen einer 50%igen wässrigen 3-Chlor-1,2-propandiol-Lösung homogen gemischt.

Beispiel 16: 57,6 g Citronensäure, 55,5 g Epichlorhydrin und 0,5 g Benzyltributylammoniumbromid werden in einem Sulfierkolben vorgelegt, ca. 4,5 Stunden auf 80°C erwärmt und dann im Vakuum getrocknet. Die Lösung wird anschliessend auf einen Trockengehalt von 50 % eingestellt.

Beispiel 17: 69,7 g Maleinsäure, 2,6 g Eisen-III-chlorid und 100 ml Chloroform werden in einem Sulfierkolben vorgelegt. Die Suspension wird unter Rühren auf 60°C erhitzt und dann innerhalb von ca. 2 Stunden 111 g Epichlorhydrin bei 60 bis 70°C zugetropft. Man lässt ca. 20 Stunden bei 60 bis 65°C weiterrühren, verdünnt dann die Reaktionslösung durch Zugabe von Wasser und stellt den pH auf ca. 6 ein. Das Produkt wird mit Chloroform extrahiert und anschliessend im Vakuum getrocknet.

Beispiel 18: 75 Teile einer 35%igen Schwefelsäurelösung, die zuvor mit Natriumhydroxidlösung auf pH 3,3 eingestellt worden ist, werden mit 25 Teilen einer 35%igen wässrigen 3-Chlor-1,2-propandiol-Lösung homogen gemischt.

### Färbebeispiele

Beispiel 19: 100 Teile eines Mischgewebes, bestehend aus 55 % Polyester und 45 % Wolle, werden in einem Zirkulationsapparat mit einer Flotte, die
2,0 Teile einer wässrigen Zubereitung gemäss Beispiel 1,
0,5 Teile eines sulfatierten Fettaminpolyglycolethers,
1,0 Teile eines handelsüblichen Hilfsmittelgemisches (auf Basis carbonsäure- und phosphorsäure-aromatischer Verbindungen) und
2,0 Teile Natriumacetat
   in 1200 Teilen Wasser enthält und mit Essigsäure auf pH 5,5 eingestellt ist, 5 min. bei 40°C vorbehandelt. Darauf wird die Flotte innerhalb von 30 Minuten auf 120°C erhitzt, wobei bei 70°C 2,0 Teile der Farbstoffmischung bestehend aus
1,6 Gew.-% Farbstoff der Formel 60 Gew.-% Farbstoff der Formel (R = 50% -CH₂-CH₃ + 50% -C₆H₅) 5,0 Gew.-% Farbstoff der Formel
4,0 Teile Farbstoff der Formel
3,3 Teile Farbstoff der Formel
15,0 Teile Farbstoff der Formel und 10 Teile Natriumsulfat
   der Flotte zugefügt werden. Darauf färbt man 40 min. bei 120°C und kühlt anschliessend die Färbeflotte auf 60°C ab. Darauf wird die übliche Nachwäsche durchgeführt. Man erhält eine reibechte, egale, rote Ton-in-Ton Färbung ohne Einbusse der Wollqualität.

Verwendet man anstelle der wässrigen Zubereitung gemäss Beispiel 1
(a) 2 Teile der Zubereitung gemäss Beispiel 2,
(b) 2 Teile der Zubereitung gemäss Beispiel 3,
(c) 1,5 Teile der Zubereitung gemäss Beispiel 4,
(d) 2,5 Teile der Zubereitung gemäss Beispiel 5,
(e) 0,4 Teile 2-Hydroxy-3-chlor-propylacrylat,
(f) 1 Teil 3-Chlor-1,2-propandiol,
(g) 3,3 Teile der Zubereitung gemäss Beispiel 6,
(h) 9 Teile der Zubereitung gemäss Beispiel 7,
(i) 3 Teile der Zubereitung gemäss Beispiel 9,
(j) 3,6 Teile der Zubereitung gemäss Beispiel 8,
(k) 2,4 Teile der Zubereitung gemäss Beispiel 10,
(l) 4,7 Teile der Zubereitung gemäss Beispiel 11,
(m) 2,4 Teile der Zubereitung gemäss Beispiel 12,
(n) 3 Teile der Zubereitung gemäss Beispiel 13,
(o) 2,6 Teile der Zubereitung gemäss Beispiel 14,
(p) 3,5 Teile der Zubereitung gemäss Beispiel 15,
(q) 2 Teile der Zubereitung gemäss Beispiel 16,
(r) 1,5 Teile der Zubereitung gemäss Beispiel 17 oder
(s) 3,9 Teile der Zubereitung gemäss Beispiel 18,
so erhält man ebenfalls Färbungen mit guten Eigenschaften und ohne negative Beeinflussung der Wollqualität.

Beispiel 20: 100 Teile eines Wollgewebes mit einem m²-Gewicht von 180 g werden in 1000 Teilen einer wässrigen Flotte enthaltend 4 Teile Ammoniumsulfat, 2 Teile einer wässrigen Zubereitung gemäss Beispiel 1 und 0,5 Teile eines Naphthalinsulfonsäure-Kondensatprodukts 10 min bei 50°C behandelt; der pH-Wert der Flotte wird zuvor mit Essigsäure auf ca. 6 eingestellt. Danach werden 3 Teile des Farbstoffs der Formel zugesetzt und weitere 5 min. behandelt. Anschliessend wird die Färbeflotte innerhalb von ca. 45 min. auf ca. 98°C erhitzt und das Gewebe 60 min. bei dieser Temperatur gefärbt. Danach lässt man auf ca. 60°C abkühlen, spült wie üblich und trocknet das gefärbte Gewebe. Man erhält eine reibechte, egale Blaufärbung ohne negative Beeinflussung der Wollqualität.

Verwendet man anstelle der wässrigen Zubereitung gemäss Beispiel 1
(a) 2 Teile der Zubereitung gemäss Beispiel 2,
(b) 2 Teile der Zubereitung gemäss Beispiel 3,
(c) 1,5 Teile der Zubereitung gemäss Beispiel 4,
(d) 2,5 Teile der Zubereitung gemäss Beispiel 5,
(e) 0,4 Teile 2-Hydroxy-3-chlor-propylacrylat,
(f) 1 Teil 3-Chlor-1,2-propandiol,
(g) 3,3 Teile der Zubereitung gemäss Beispiel 6,
(h) 9 Teile der Zubereitung gemäss Beispiel 7,
(i) 3 Teile der Zubereitung gemäss Beispiel 9,
(j) 3,6 Teile der Zubereitung gemäss Beispiel 8,
(k) 2,4 Teile der Zubereitung gemäss Beispiel 10,
(l) 4,7 Teile der Zubereitung gemäss Beispiel 11,
(m) 2,4 Teile der Zubereitung gemäss Beispiel 12,
(n) 3 Teile der Zubereitung gemäss Beispiel 13,
(o) 2,6 Teile der Zubereitung gemäss Beispiel 14,
(p) 3,5 Teile der Zubereitung gemäss Beispiel 15,
(q) 2 Teile der Zubereitung gemäss Beispiel 16,
(r) 1,5 Teile der Zubereitung gemäss Beispiel 17 oder
(s) 3,9 Teile der Zubereitung gemäss Beispiel 18,
so erhält man ebenfalls Färbungen mit guten Eigenschaften und ohne negative Beeinflussung der Wollqualität.

Beispiel 21: Je 10 Teile eines Wollgewebes und 10 Teile eines gebleichten Polyestergewebes werden zusammen in 200 Teilen einer mit Essigsäure auf pH 5,5 eingestellten Flotte enthaltend 0,8 Teile der wässrigen Zubereitung gemäss Beispiel 1 und 0,4 Teile Natriumacetat 5 min. bei 40°C vorbehandelt. Darauf erhitzt man die Flotte innerhalb von 30 min. auf 120°C, behandelt das Gewebe 40 min. bei dieser Temperatur und kühlt anschliessend auf 60°C ab. Nach der so durchgeführten Blindbadbehandlung (ohne Farbstoff) zeigt das Wollgewebe keine Qualitätseinbussen z.B. bezüglich der Berstbeständigkeit; ebenso zeigt das Polyester-Begleitgewebe keine Angilbung durch den hydrolytischen Abbau der Wolle.

Aehnlich gute Effekte bezüglich der Berstbeständigkeit der Wolle und dem Nicht-Angilben des Polyester-Gewebes werden erzielt, wenn man anstelle der wässrigen Zubereitung gemäss Beispiel 1
(a) 0,8 Teile der Zubereitung gemäss Beispiel 2,
(b) 0,8 Teile der Zubereitung gemäss Beispiel 3,
(c) 0,6 Teile der Zubereitung gemäss Beispiel 4,
(d) 1 Teil der Zubereitung gemäss Beispiel 5,
(e) 0,2 Teile 2-Hydroxy-3-chlor-propylacrylat,
(f) 0,4 Teile 3-Chlor-1,2-propandiol,
(g) 1,3 Teile der Zubereitung gemäss Beispiel 6,
(h) 3,6 Teile der Zubereitung gemäss Beispiel 7,
(i) 1,2 Teile der Zubereitung gemäss Beispiel 9,
(j) 1,5 Teile der Zubereitung gemäss Beispiel 8,
(k) 1 Teil der Zubereitung gemäss Beispiel 10,
(l) 1,9 Teile der Zubereitung gemäss Beispiel 11,
(m) 1 Teil der Zubereitung gemäss Beispiel 12,
(n) 1,1 Teile der Zubereitung gemäss Beispiel 13,
(o) 1,1 Teile der Zubereitung gemäss Beispiel 14,
(p) 1,4 Teile der Zubereitung gemäss Beispiel 15,
(q) 0,8 Teile der Zubereitung gemäss Beispiel 16,
(r) 0,6 Teile der Zubereitung gemäss Beispiel 17 oder
(s) 1,6 Teile der Zubereitung gemäss Beispiel 18,
   verwendet.

## Patentansprüche

1. Verfahren zum Färben von wollhaltigen Fasermaterialien mit anionischen Farbstoffen, dadurch gekennzeichnet, dass man diese Materialien in Gegenwart eines Wollschutzmittels enthaltend mindestens eine Verbindung der Formel
R - CH₂ - CH(OH) - CH₂ - Y (I),
worin Y Halogen bedeutet, R für Hydroxy oder einen Rest R*-C(O)-O- steht und R*
(Ia) der Rest einer ethylenisch ungesättigten Mono-, Di- oder Tricarbonsäure, worin im Fall einer Di- oder Tricarbonsäure die verbleibende Carboxylgruppe bzw. Carboxylgruppen gegebenenfalls teilweise oder vollständig mit einer Verbindung der Formel
HO-CH₂ - CH(OH)-CH₂-Y (II)
verestert sind und Y die oben angegebene Bedeutung hat,
(Ib)) der Rest eines Homo- oder Copolymerisats aus ethylenisch ungesättigten Mono-, Di- oder Tricarbonsäurederivaten und gegebenenfalls einem oder mehreren Comonomeren, worin die Carboxylgruppen teilweise oder vollständig mit einer Verbindung der oben angegebenen Formel (II) verestert sind,
(Ic) der Rest eines carboxylgruppenhaltigen, modifizierten Zuckerderivats, worin, sofern dieses mehr als eine Carboxylgruppe aufweist, die verbleibende Carboxylgruppe bzw. Carboxylgruppen gegebenenfalls mit einer Verbindung der oben angegebenen Formel (II) verestert sind, oder
(Id) der Rest einer gesättigten Mono-, Di-, Tri-, Tetra- oder Pentacarbonsäure, worin im Fall einer Di-, Tri-, Tetra- oder Pentacarbonsäure die verbleibende Carboxylgruppe bzw. Carboxylgruppen gegebenenfalls teilweise oder vollständig mit einer Verbindung der oben angebenen Formel (II)
verestert sind, ist,
färbt.

2. Verfahren gemäss Anspruch 1, dadurch gekennzeichnet, dass Y Chlor bedeutet.

3. Verfahren gemäss Anspruch 1 oder 2, dadurch gekennzeichnet, dass man ein Wollschutzmittel enthaltend eine Verbindung gemäss (Ia) der Formel worin R₁ und R₂ unabhängig voneinander Wasserstoff, Hydroxy, Halogen, Alkyl, oder eine Gruppe -(CH₂)ₚ-COOB bedeuten, B für Wasserstoff, den Rest -CH₂-CH(OH)-CH₂Y, Alkyl, eine Gruppe -(CH₂-CH₂-O)ₓ-(CH₂-CH[CH₃]-O)_{y}-R₃ oder für ein Kation steht, p und q unabhängig voneinander je eine Zahl 0 bis 2 bedeuten, x und y unabhängig voneinander je für eine Zahl von 0 bis 250 stehen, wobei die Summe (x + y) ≥1 ist und R₃ unabhängig die Bedeutung von R₁ hat, mit der Massgabe, dass mindestens einer der im Molekül vorhandenen Substituenten B ein Rest -CH₂-CH(OH)-CH₂Y ist und Y die im Anspruch 1 angegebene Bedeutung hat, verwendet.

4. Verfahren gemäss einem der Ansprüche 1 bis 3, dadurch gekennzeichnet, dass R* in Formel (I) den Rest von Acrylsäure, Methacrylsäure, Maleinsäure oder Fumarsäure bedeutet, wobei eine zweite im Molekül vorhandene Carboxylgruppe gegebenenfalls mit einer Verbindung der im Anspruch 1 angegebenen Formel (II) verestert ist.

5. Verfahren gemäss Anspruch 1 oder 2, dadurch gekennzeichnet, dass R* als Rest eines Homo- oder Copolymerisats gemäss (Ib) Strukturelemente der Formel worin R₄ und R₅ unabhängig voneinander je Wasserstoff, Hydroxy, Chlor, Methyl, Ethyl oder eine Gruppe -CH₂-COOB bedeuten, B für Wasserstoff, den Rest -CH₂-CH(OH)-CH₂Cl oder für ein Kation steht und q die Zahl 0 bedeutet, mit der Massgabe, dass mindestens einer der im Molekül vorhandenen Substituenten B ein Rest -CH₂-CH(OH)-CH₂Y ist und Y die im Anspruch 1 angegebene Bedeutung hat, und gegebenenfalls Strukturelemente der Formel worin A der Rest eines copolymerisierbaren monoethylenisch ungesättigten Monomers ist, enthält.

6. Verfahren gemäss Anspruch 5, dadurch gekennzeichnet, dass das Homo- und Copolymerisat ein Molekulargewicht von 500-50000 und vorzugsweise von 500 bis 5000 aufweist.

7. Verfahren gemäss Anspruch 5 oder 6, dadurch gekennzeichnet, dass 5-100 %, vorzugsweise 10-85 % und besonders bevorzugt 10-40 % der im Homo- und Copolymerisat vorhandenen Carboxylgruppen in Form des 2-Hydroxy-3-chlorpropylesters und die verbleibenden Carboxylgruppen in Form eines C₁-C₄-Alkylesters oder in Form der freien Säure oder eines ihrer Salze vorliegen.

8. Verfahren gemäss Anspruch 1 oder 2, dadurch gekennzeichnet, dass R* für den Rest einer C₂-C₁₀-Mono- oder Dicarbonsäure oder C₂-C₁₀-Hydroxycarbonsäure oder für den Rest der Hydroxyiminodibernsteinsäure steht.

9. Verfahren gemäss Anspruch 1 oder 2, dadurch gekennzeichnet, dass man die wollhaltigen Fasermaterialien in Gegenwart eines Wollschutzmittels enthaltend als alleinige Wirksubstanz das Diol der Formel
HO-CH₂-CH(OH)-CH₂-Cl
färbt.

10. Verfahren gemäss Anspruch 1 oder 2, dadurch gekennzeichnet, dass man die wollhaltigen Fasermaterialien in Gegenwart eines Wollschutzmittels enthaltend das Diol der Formel
HO-CH₂-CH(OH)-CH₂-Cl
und ein Homo- oder Copolymerisat enthaltend Strukturelemente der im Anspruch 5 angegebenen Formel (2), worin B den Rest -CH₂-CH(OH)-CH₂-Cl bedeutet, färbt.

11. Verfahren gemäss Anspruch 1 oder 2, dadurch gekennzeichnet, dass man die wollhaltigen Fasermaterialien in Gegenwart eines Wollschutzmittels enthaltend das Diol der Formel
HO-CH₂-CH(OH)-CH₂-Cl
und eine C₂-C₁₀-Hydroxycarbonsäure farbt.

12. Verfahren gemäss Anspruch 1 oder 2, dadurch gekennzeichnet, dass man die wollhaltigen Fasermaterialien in Gegenwart eines Wollschutzmittels enthaltend das Diol der Formel
HO-CH₂-CH(OH)-CH₂-Cl
und eine gesättigte C₂-C₁₀-Mono- oder Dicarbonsäure färbt.

13. Verfahren gemäss Anspruch 1 oder 2, dadurch gekennzeichnet, dass man die wollhaltigen Fasermaterialien in Gegenwart eines Wollschutzmittels enthaltend das Diol der Formel
HO-CH₂-CH(OH)-CH₂-Cl
und ein Homo- oder Copolymerisat enthaltend Strukturelemente der im Anspruch 5 angegebenen Formel (2), worin B Wasserstoff oder ein Kation bedeutet, färbt.

14. Verfahren gemäss Anspruch 1, 2 oder 13, dadurch gekennzeichnet, dass man die wollhaltigen Fasermaterialien in Gegenwart eines Wollschutzmittels enthaltend das Diol der Formel
HO-CH₂-CH(OH)-CH₂-Cl
und ein Homo- oder Copolymerisat auf der Basis von (Meth)acrylsäure oder Maleinsäure mit einem Molekulargewicht von 500 bis 5000 färbt.

15. Verfahren gemäss Anspruch 1 oder 2, dadurch gekennzeichnet, dass man die wollhaltigen Fasermaterialien in Gegenwart eines Wollschutzmittels enthaltend das Diol der Formel
HO-CH₂-CH(OH)-CH₂-Cl
und ein Erdalkalimetall-, Alkalimetall- oder Ammoniumsalz der Salzsäure, Schwefelsäure oder Phosphorsäure färbt.

16. Verfahren gemäss einem der Ansprüche 9 bis 15, dadurch gekennzeichnet, dass das Wollschutzmittel ≤10 Gew.-%, bezogen auf die gesamte Formulierung, des Diols der Formel
HO-CH₂-CH(OH)-CH₂-Cl
enthält.

17. Verfahren gemäss einem der Ansprüche 1 bis 16, dadurch gekennzeichnet, dass man das wollhaltige Fasermaterial in Gegenwart von 0,5 bis 10 Gew.-%, bezogen auf das Färbegut, einer oder mehrerer Verbindungen der Formel (I) färbt.

18. Verfahren gemäss einem der Ansprüche 1 bis 17 zum Färben von Wolle/Polyester-Mischfasermaterialien nach dem Ausziehverfahren.

## Claims

1. A method for dyeing fibrous materials made of or containing wool with anionic dyes, which comprises
dyeing these materials in the presence of a wool preservative comprising at least one compound of the formula
R-CH₂-CH(OH)-CH₂-Y (I),
where Y is halogen, R is hydroxy or a radical R*-C(O)-O-, and R* is
(Ia) the radical of an ethylenically unsaturated mono-, di- or tricarboxylic acid, in which in the case of a di- or tricarboxylic acid the remaining carboxyl group or groups may be partly or wholly esterified with a compound of the formula
HO-CH₂-CH(OH)-CH₂-Y (II)
and Y is as defined above,
(Ib) the radical of a homo- or copolymer of ethylenically unsaturated mono-, di- or tricarboxylic acid derivatives with or without one or more comonomers, in which the carboxyl grouops are wholly or partly esterified with a compound of the above-indicated formula (II),
(Ic) the radical of a carboxyl-containing modified sugar derivative, in which, if it has more than one carboxyl group, the remaining carboxyl group or groups may be esterified with a compound of the above-indicated (II), or
(Id) the radical of a saturated mono-, di-, tri-, tetra- or pentacarboxylic acid, in which in the case of a di-, tri-, tetra- or pentacarboxylic acid the remaining carboxyl group or groups may be wholly or partly esterified with a compound of the above-indicated formula (II).

2. A method according to claim 1, wherein Y is chlorine.

3. A method according to claim 1 or 2, wherein the wool preservative used comprises a compound as per (Ia) of the formula where R₁ and R₂ are independently of each other for example hydrogen, hydroxyl, halogen, alkyl or a gruop -(CH₂)ₚ-COOB, B is hydrogen, the radical -CH₂-CH(OH)-CH₂Y, alkyl, a group -(CH₂-CH₂-O)ₓ-(CH₂-CH[CH₃]-O)_{y}-R₃ or a cation, p and q are each independently of the other from 0 to 2, x and y are independently of the other from 0 to 250, subject to the proviso that the sum (x+y) 1, and R₃ is independently defined in the same way as R₁, with the proviso that at least one of the substituents B present in the molecule is a radical -CH₂-CH(OH)-CH₂Y, and Y is as defined in claim 1.

4. A method according to any one of claims 1 to 3, wherein R* in the formula (I) is the radical of acrylic acid, methacrylic acid, maleic acid or fumaric acid, in which a second carboxyl group in the molecule may be esterified with a compound of the formula (II) indicated in claim 1.

5. A method according to claim 1 or 2, wherein R* is the radical of a homo- or copolymer as per (Ib) containing a structural element of the formula where R₄ and R₅, are each independently of the other hydrogen, hydroxyl, chlorine, methyl, ethyl or a group -CH₂-COOB, B is hydrogen, the radical -CH₂-CH(OH)-CH₂Cl or a cation, and q is 0, with the proviso that at least one of the substituents B present in the molecule is a radical -CH₂-CH(OH)-CH₂Y and Y is as defined in claim 1, with or without structural elements of the formula where A is the radical of a copolymerisable monoethylenically unsaturated monomer.

6. A method according to claim 5, wherein the homo- or copolymer has a molecular weight of 500-50,000, preferably 500 to 5000.

7. A method according to claim 5 or 6, wherein 5-100%, preferably 10-85%, particularly preferably 10-40%, of the carboxyl groups present in the homo- or copolymer are present therein in the form of the 2-hydroxy-3-chloropropyl ester and the remaining carboxyl groups are present in the form of a C₁-C₄alkyl ester or in the form of the free acid or one of its salts.

8. A method according to claim 1 or 2, wherein R* is the radical of a C₂-C₁₀mono- or -dicarboxylic acid or C₂-C₁₀hydroxycarboxylic acid or the radical of hydroxyiminodisuccinic acid.

9. A method according to claim 1 or 2, wherein the fibrous materials made of or containing wool are dyed in the presence of a wool preservative comprising the dye of the formula
HO-CH₂-CH(OH)-CH₂Cl
as the sole active ingredient.

10. A method according to claim 1 or 2, wherein the fibrous materials made of or containing wool are dyed in the presence of a wool preservative comprising the dye of the formula
HO-CH₂-CH(OH)-CH₂Cl
and a homo- or copolymer containing structural elements of the formula (II) indicated in claim 5 in which B is the radical -CH₂-CH(OH)-CH₂Cl.

11. A method according to claim 1 or 2, wherein the fibrous materials made of or containing wool are dyed in the presence of a wool preservative comprising the diol of the formula
HO-CH₂-CH(OH)-CH₂Cl
and a C₂-C₁₀hydroxycarboxylic acid.

12. A method according to claim 1 or 2, wherein the fibrous materials made of or containing wool are dyed in the presence of a wool preservative comprising the diol of the formula
HO-CH₂-CH(OH)-CH₂Cl
and a saturated C₂-C₁₀mono- or -dicarboxylic acid.

13. A method according to claim 1 or 2, wherein the fibrous materials made of or containing wool are dyed in the presence of a wool preservative comprising the diol of the formula
HO-CH₂-CH(OH)-CH₂Cl
and a homo- or copolymer containing structural elements of the formula indicated in formula (2) where B is hydrogen or a cation.

14. A method according to claim 1, 2 or 13, wherein the fibrous materials made of or containing wool are dyed in the presence of a wool preservative comprising the diol of the formula
HO-CH₂-CH(OH)-CH₂Cl
and a homo- or copolymer based on (meth)acrylic acid or maleic acid having a molecular weight of 500 to 5000.

15. A method according to claim 1 or 2, wherein the fibrous materials made of or containing wool are dyed in the presence of a wool preservative comprising the diol of the formula
HO-CH₂-CH(OH)-CH₂Cl
and an alkaline earth metal, alkali metal or ammonium salt of hydrochloric acid, sulfuric acid or phosphoric acid.

16. A method according to any one of claims 9 to 15, wherein the wool preservative comprises 10% by weight, based on the entire formulation, of the dye of the formula
HO-CH₂-CH(OH)-CH₂Cl.

17. A method according to any one of claims 1 to 16, wherein the fibrous material made of or containing wool is dyed in the presence of 0.5 to 10% by weight, on weight of fibre, of one or more compounds of the formula (I).

18. A method according to any one of claims 1 to 17 for dyeing wool/polyester blends by the exhaust method.

## Revendications

1. Procédé de teinture de matières fibreuses contenant de la laine à l'aide de colorants anioniques, **caractérisé** en ce que l'on réalise la teinture de ces matières en présence d'un agent de protection de la laine, qui contient au moins un composé de formule
R-CH₂-CH(OH)-CH₂-Y (I),
dans laquelle Y représente un atome d'halogène et R représente un groupe hydroxy ou un reste de formule R*-C(O)-O-, où R* représente
Ia) le résidu d'un acide monocarboxylique, dicarboxylique ou tricarboxylique, à insaturation éthylénique, le ou les groupes carboxy restants, dans le cas d'un acide dicarboxylique ou tricarboxylique, étant éventuellement tous ou en partie estérifiés par un composé de formule
HO-CH₂-CH(OH)-CH₂-Y (II)
où Y a la signification indiquée ci-dessus,
Ib) le résidu d'un homopolymère ou d'un copolymère constitué de dérivés d'acide monocarboxylique, dicarboxylique ou tricarboxylique à insaturation éthylénique, et le cas échéant, d'un ou de plusieurs comonomères, les groupes carboxy étant tous ou en partie estérifiés par un composé de formule (II) indiquée ci-dessus,
Ic) le résidu d'un dérivé de sucre modifié et contenant des groupes carboxy, dont le ou les groupes carboxy restants, dans la mesure où ce dérivé comporte plus d'un groupe carboxy, sont éventuellement estérifiés par un composé de formule (II) indiquée ci-dessus, ou
Id) le résidu d'un acide monocarboxylique, dicarboxylique, tricarboxylique, tétracarboxylique ou pentacarboxylique, saturé, dont le ou les groupes carboxy restants, dans le cas d'un acide dicarboxylique, tricarboxylique, tétracarboxylique ou pentacarboxylique, sont éventuellement tous ou en partie estérifiés par un composé de formule (II) indiquée ci-dessus.

2. Procédé conforme à la revendication 1, **caractérisé** en ce que Y représente un atome de chlore.

3. Procédé conforme à la revendication 1 ou 2, **caractérisé** en ce que l'on utilise un agent de protection de la laine contenant un composé conforme à la définition (Ia), de formule dans laquelle R₁ et R₂ représentent chacun, indépendamment l'un de l'autre, par exemple un atome d'hydrogène, un groupe hydroxy, un atome d'halogène, un groupe alkyle ou un groupe de formule -(CH₂)P-COOB, B représente par exemple un atome d'hydrogène, un groupe alkyle, un groupe de formule -CH₂-CH(OH)-CH₂Y, un groupe de formule -(CH₂-CH₂-O)ₓ-(CH₂-CH[CH₃]-O)_{y}-R₃ ou Un cation, P et q représentent chacun, indépendamment l'un de l'autre, un nombre valant de 0 à 2, x et y représentent chacun, indépendamment l'un de l'autre, un nombre valant de 0 à 250, la somme (x + y) étant supérieure ou égale à 1, et R₃ possède indépendamment la même signification que R₁, sous réserve qu'au moins l'un des substituants B présents dans la molécule soit un résidu de formule -CH₂-CH(OH)-CH₂Y, ayant la signification indiquée dans la revendication 1.

4. Procédé conforme à l'une des revendications 1 à 3, **caractérisé** en ce que le symbole R*, dans la formule (I), représente le résidu de l'acide acrylique, de l'acide méthacrylique, de l'acide maléique ou de l'acide fumarique, un deuxième groupe carboxy présent dans la molécule étant éventuellement estérifié par un composé de formule (II) indiquée dans la revendication 1.

5. Procédé conforme à la revendication 1 ou 2, **caractérisé** en ce que R*, en tant que résidu d'un homopolymère ou d'un copolymère conforme à la définition (Ib), contient des motifs structuraux de formule dans laquelle R₄ et R₅ représentent chacun, indépendamment l'un de l'autre, un atome d'hydrogène ou de chlore ou un groupe hydroxy, méthyle ou éthyle, ou encore un groupe de formule -CH₂-COOB où B représente un atome d'hydrogène, un reste de formule -CH₂-CH(OH)-CH₂Cl ou un cation, et q représente le nombre 0, sous réserve qu'au moins l'un des restes symbolisés par B présents dans la molécule soit un reste de formule -CH₂-CH(OH)-CH₂Y où Y a la signification indiquée dans la revendication 1,
et le cas échéant, des motifs structuraux de formule dans laquelle A représente le résidu d'un monomère copolymérisable à insaturation monoéthylénique.

6. Procédé conforme à la revendication 5, **caractérisé** en ce que l'homopolymère ou le copolymère présente une masse molaire de 500 à 50.000, et de préférence de 500 à 5000.

7. Procédé conforme à la revendication 5 ou 6, **caractérisé** en ce que de 5 à 100 %, de préférence de 10 à 85 % et en particulier de 10 à 40 % des groupes carboxy présents dans l'homopolymère ou le copolymère se trouvent sous la forme d'ester de 2-hydroxy-3-chloropropyle, et le reste des groupes carboxy se trouvent sous la forme d'ester d'alkyle en C₁₋₄, sous forme acide libre ou sous forme salifiée.

8. Procédé conforme à la revendication 1 ou 2, **caractérisé** en ce que R* représente le résidu d'un acide monocarboxylique ou dicarboxylique en C₂₋₁₀ ou d'un acide hydroxycarboxylique en C₂₋₁₀, ou encore le reste de l'acide hydroxyiminodisuccinique.

9. Procédé conforme à la revendication 1 ou 2, **caractérisé** en ce que l'on effectue la teinture de matières fibreuses contenant de la laine en présence d'un agent de protection de la laine qui contient, comme seule substance active, le diol de formule
HO-CH₂-CH(OH)-CH₂-Cl

10. Procédé conforme à la revendication 1 ou 2, **caractérisé** en ce que l'on effectue la teinture de matières fibreuses contenant de la laine en présence d'un agent de protection de la laine qui contient du diol de formule
HO-CH₂-CH(OH)-CH₂-Cl
et un homopolymère ou un copolymère comportant des motifs structuraux de formule (2) indiquée dans la revendication 5, dans laquelle formule B représente le résidu de formule -CH₂-CH(OH)-CH₂-Cl.

11. Procédé conforme à la revendication 1 ou 2, **caractérisé** en ce que l'on effectue la teinture de matières fibreuses contenant de la laine en présence d'un agent de protection de la laine qui contient du diol de formule
HO-CH₂-CH(OH)-CH₂-Cl
et un acide hydroxycarboxylique en C₂₋₁₀.

12. Procédé conforme à la revendication 1 ou 2, **caractérisé** en ce que l'on effectue la teinture de matières fibreuses contenant de la laine en présence d'un agent de protection de la laine qui contient du diol de formule
HO-CH₂-CH(OH)-CH₂-Cl
et un acide monocarboxylique ou dicarboxylique saturé en C₂₋₁₀.

13. Procédé conforme à la revendication 1 ou 2, **caractérisé** en ce que l'on effectue la teinture de matières fibreuses contenant de la laine en présence d'un agent de protection de la laine qui contient du diol de formule
HO-CH₂-CH(OH)-CH₂-Cl
et un homopolymère ou un copolymère comportant des motifs structuraux de formule (2) indiquée dans la revendication 5, où B représente un atome d'hydrogène ou un cation.

14. Procédé conforme à la revendication 1, 2 ou 13, **caractérisé** en ce que l'on effectue la teinture de matières fibreuses contenant de la laine en présence d'un agent de protection de la laine qui contient du diol de formule
HO-CH₂-CH(OH)-CH₂-Cl
et un homopolymère ou un copolymère à base d'acide acrylique, d'acide méthacrylique ou d'acide maléique, présentant une masse molaire de 500 à 5000.

15. Procédé conforme à la revendication 1 ou 2, **caractérisé** en ce que l'on effectue la teinture de matières fibreuses contenant de la laine en présence d'un agent de protection de la laine qui contient du diol de formule
HO-CH₂-CH(OH)-CH₂-Cl
et un sel de métal alcalin, de métal alcalino-terreux ou d'ammonium de l'acide chlorhydrique, sulfurique ou phosphorique.

16. Procédé conforme à l'une des revendications 9 à 15, **caractérisé** en ce que l'agent de protection de la laine contient au plus 10 % en poids, par rapport à l'ensemble de la formulation, du diol de formule
HO-CH₂-CH(OH)-CH₂-Cl

17. Procédé conforme à l'une des revendications 1 à 16, **caractérisé** en ce qu'on effectue la teinture de la matière fibreuse contenant de la laine en présence de 0,5 à 10 % en poids, par rapport à l'article à teindre, d'un ou de plusieurs composés de formule (I).

18. Procédé, conforme à l'une des revendications 1 à 17, de teinture de matières fibreuses en mélange laine/polyester, selon le procédé d'épuisement.
